# EUROPÄISCHE PATENTANMELDUNG

(11) **EP 4 596 947 A1**
(43) Veröffentlichungstag der Anmeldung: **06.08.2025**
(21) Anmeldenummer: 24155229.8
(22) Anmeldetag: 01.02.2024
(51) Int. Cl.: F17C 1/14, C21D 1/25, C22C 38/02, C22C 38/04, C22C 38/44, C22C 38/46, C22C 38/58, C23C 8/04, C23C 8/22, C23C 8/32, C23C 8/56, C23C 8/76, C23C 8/66, C23C 8/46

(54) **VERFAHREN ZUR HERSTELLUNG EINES DRUCKBEHÄLTERS FÜR WASSERSTOFF, DURCH DAS VERFAHREN HERGESTELLTER DRUCKBEHÄLTER UND DESSEN VERWENDUNG**

(71) Anmelder: Deutsche Edelstahlwerke Specialty Steel GmbH & Co. KG, 58452 Witten (DE)
(72) Erfinder: KRULL, Hans-Günter, 47506 Neukirchen-Vluyn (DE); VAN SOEST, Frank, 47918 Tönisvorst (DE); WERNER, Michael, 58454 Witten (DE)
(74) Vertreter: Cohausz & Florack

(57) **Zusammenfassung**

Die Erfindung betrifft ein Verfahren zur Herstellung eines Druckbehälters für Wasserstoff, umfassend die folgenden Schritte: (a) Bereitstellen eines Stahls mit der chemischen Zusammensetzung, in Gew.-%: C: 0,15 bis 0,30%, Si: 0,10 bis 1,00 %, Mn: 3,75 bis 7,00 %, Ni: 0 bis 2,00 %, Cr: 0 bis 4,00 %, Mo: 0 bis 1,0 %, W: 0 bis 2,0 %, V: 0 bis 1,0 %, Rest Eisen und unvermeidbare Verunreinigungen, wobei die Summe Ni% + Mn% 4,00 bis 8,00 % beträgt, (b) Fertigung der Geometrie des Druckbehälters mit einer Innenseite und einer Außenseite, (c) Thermochemische Behandlung der Innenseite des Druckbehälters durch Aufkohlen oder Carbonitrieren auf einen C-Gehalt zwischen 0,85 und 2,00 Gew.-%, (d) Abschrecken des Druckbehälters mit einer Abkühlgeschwindigkeit > 30°C/s, und (e) Anlassen des Druckbehälters bei einer Temperatur zwischen 200 °C und 500 °C für eine Dauer t_{Anl} > 15 min.

Die Erfindung betrifft auch die Verwendung des in Schritt (a) des erfindungsgemäßen Verfahrens bereitgestellten Stahls zur Herstellung von Druckbehältern für Wasserstoff sowie den durch das erfindungsgemäße Verfahren erhältlichen Druckbehälter und die Verwendung des Druckbehälters für Kraftfahrzeuge und Eisenbahnen.

## Beschreibung

Die Erfindung betrifft ein Verfahren zur Herstellung eines Druckbehälters für Wasserstoff, die Verwendung des im erfindungsgemäßen Verfahren bereitgestellten Stahls für die Herstellung von Druckbehältern, den durch das erfindungsgemäße Verfahren erhältlichen Druckbehälter für Wasserstoff sowie dessen Verwendung in Kraftfahrzeugen, Lastkraftfahrzeugen und Eisenbahnen.

Wenn nachfolgend "%"-Angaben zu Legierungen oder Stahlzusammensetzungen gemacht werden, so beziehen diese sich jeweils auf das Gewicht, soweit nichts ausdrücklich anderes angegeben ist.

Druckbehälter für Wasserstoff, die nach heutigem Stand im Automobilbau eingesetzt werden, sind üblicherweise aus faserverstärktem Kunststoff (Typ 4). Nachteilig an Druckbehältern aus faserverstärktem Kunststoff ist, dass diese einerseits schlecht wiederverwertbar und andererseits teuer in der Herstellung sind. Klassische Druckbehälter, wie Gasflaschen, für Wasserstoff sind üblicherweise aus dem Vergütungsstahl 1.7220/34CrMo4 gefertigt und weisen ein deutlich höheres Gewicht auf als Druckbehälter aus faserverstärktem Kunststoff.

Die besondere Herausforderung für die Verwendung von Druckbehältern für Wasserstoff aus Stahl besteht darin, dass Wasserstoff in den Stahl eindringt und sich an den Korngrenzen anlagert. Dies führt zu einer Verminderung der Duktilität des Stahls, so dass bereits ein kleiner Anriss zu katastrophalem Materialversagen führen kann.

Diese Wasserstoff-induzierte Korrosion bzw. Wasserstoff-induzierte Spannungsrisskorrosion, wird häufig auch als "Wasserstoffversprödung" bezeichnet.

Einige austenitische Stähle sind rissunempfindlich, allerding mechanisch sehr weich, so dass sich diese Stähle aufgrund zu geringer Festigkeit nicht für die Herstellung von Druckbehältern eignen.

Vergütungsstähle mit prinzipiell höheren Festigkeiten neigen zur Wasserstoffinduzierten Spannungsrisskorrosion, so dass mit entsprechenden Sicherheitszuschlägen gearbeitet werden muss, um diese für die Herstellung von Druckbehältern verwenden zu können. Dies bedeutet, dass die Streckgrenze des Stahls nicht voll ausgenutzt wird, sondern diese Stähle zur Sicherheit für den Einsatz bei Belastungen deutlich unter der jeweiligen tatsächlichen Streckgrenze verwendet werden.

Es ist bekannt, die Wasserstoffversprödung vergüteter Stähle dadurch zu vermeiden, dass die Druckbehälter an ihrer Innenseite mit einer Kunststoffbeschichtung versehen werden, die als Diffusionsbarriere für Wasserstoff fungiert.

Beispielsweise ist aus DE 10 2018 220 655 A1 ein Verfahren zum Herstellen von Wasserstoff-Druckbehältern bekannt, bei dem auf der Innenseite des Druckbehälters zunächst eine Oxidschicht ausgebildet wird und auf diese eine Diffusions-Sperrschicht aus Hexamethyldisiloxan und molekularem Sauerstoff aufgebracht wird. Die Diffusions-Sperrschicht ist alternierend aus einer dehnbaren Zwischenschicht und einer hochdichten Sperrschicht oder aus einer Gradientenschicht, die einen kontinuierlichen Gradienten von einem dehnbaren Material zu einem hochdichten Material aufweist, gebildet.

Die Herstellung solcher innen mit einer Kunststoffbeschichtung beschichteter Druckbehälter sowie deren Recycling ist allerdings aufwendig.

Vor dem Hintergrund des voranstehend erläuterten Standes der Technik bestand die Aufgabe der Erfindung darin, ein einfaches Verfahren zur Herstellung eines Druckbehälters für Wasserstoff bereitzustellen, der trotz geringem Gewicht, die geforderten Festigkeiten aufweist und sich leicht wiederverwerten lässt.

Zur Herstellung von Druckbehältern für Wasserstoff, die optimale Festigkeiten aufweisen und sich leicht durch Einschmelzen wiederverwerten lassen, schlägt die Erfindung das Verfahren gemäß Anspruch 1 vor.

Ein Stahl, der sich für die Verwendung zur Herstellung von Druckbehältern für Wasserstoff eignet, wird in Anspruch 13 vorgeschlagen. Ein durch das erfindungsgemäße Verfahren hergestellter Druckbehälter für Wasserstoff weist die in Anspruch 14 angegebenen Merkmale auf. Schließlich wird die Verwendung des durch das erfindungsgemäße Verfahren hergestellten Druckbehälters für Kraftfahrzeuge und Eisenbahnen in Anspruch 15 vorgeschlagen.

Vorteilhafte Ausgestaltungen der Erfindung sind in den abhängigen Ansprüchen angegeben und werden nachfolgend, wie der allgemeine Erfindungsgedanke, im Einzelnen erläutert.

Das erfindungsgemäße Verfahren eröffnet einen robusten und kostengünstigen Fertigungsweg für die Herstellung von Druckbehältern für Wasserstoff aus Stahl. Dabei weist das erfindungsgemäße Verfahren deutlich weniger Herstellungsschritte auf, als dies bei heute üblicherweise zu diesem Zweck verwendeten Verfahren der Fall ist.

Die Erfindung geht von der Erkenntnis aus, dass die Wasserstoffdiffusion im Austenit langsamer abläuft als im Ferrit oder Martensit. So ist bei ca. 50 °C die Permeabilität von Wasserstoff im Ferrit um einen Faktor 1000 kleiner als im Austenit.

Mittels des erfindungsgemäßen Verfahrens wird auf der Innenseite des Druckbehälters eine Diffusionssperre zwischen dem Wasserstoff und dem hochfesten wasserstoffempfindlichen Stahl dadurch erhalten, dass mittels einer thermochemischen Behandlung (Aufkohlen oder Carbonitrieren) ein austenitisches Gefüge aus dem Grundstahlwerkstoff erzeugt wird.

So hat es sich überraschend gezeigt, dass durch Erzeugen eines austenitischen Gefüges durch eine thermochemische Behandlung an der Innenseite des Druckbehälters die Wasserstoffkonzentration im Stahl so weit abgesenkt werden kann, dass diese den kritischen Wert von ca. 1 ppm in der äußeren Hülle des Druckbehälters, d.h. dem restlichen Stahlgefüge des Druckbehälters abseits der austenitischen Innenseite, nicht überschreitet.

In dieser Hinsicht erweist es sich als besonders vorteilhaft, dass ein derart erzeugter Druckbehälter eine vergleichbare Festigkeit und Wasserstoffbeständigkeit wie ein Druckbehälter für Wasserstoff aus faserverstärktem Kunststoff aufweist, gleichzeitig jedoch einfach und kostengünstig hergestellt und wiederverwertet werden kann.

Nach dem erfindungsgemäßen Verfahren zur Herstellung eines Druckbehälters für Wasserstoff werden die folgenden Schritte mindestens durchlaufen:
(a) Bereitstellen eines Stahls mit der chemischen Zusammensetzung, in Gew.-%:
   C: 0,15 bis 0,30%,
   Si: 0,10 bis 1,00 %,
   Mn: 3,75 bis 7,00 %,
   Ni: 0 bis 2,00 %,
   Cr: 0 bis 4,00 %,
   Mo: 0 bis 1,0 %,
   W: 0 bis 2,0 %,
   V: 0 bis 1,0 %,
   Rest Eisen und unvermeidbare Verunreinigungen,
   wobei die Summe Ni% + Mn% 4,00 bis 8,00 % beträgt,
(b) Fertigung der Geometrie des Druckbehälters mit einer Innenseite und einer Außenseite,
(c) Thermochemische Behandlung der Innenseite des Druckbehälters durch Aufkohlen oder Carbonitrieren auf einen C-Gehalt zwischen 0,85 Gew.-% und 2,00 Gew.-% und
(d) Abschrecken des Druckbehälters mit einer Abkühlgeschwindigkeit > 30 °C/s,
(e) Anlassen des Druckbehälters bei einer Temperatur zwischen 200 °C und 500 °C für eine Dauer t_{Anl} > 15 min.

In Schritt (a) des erfindunsgemäßen Verfahrens zur Herstellung eines Druckbehälters für Wasserstoff wird somit ein Stahl mit der chemischen Zusammensetzung, in Gew.-%: C: 0,15 bis 0,30%, Si: 0,10 bis 1,00 %, Mn: 3,75 bis 7,00 %, Ni: 0 bis 2,00 %, Cr: 0 bis 4,00 %, Mo: 0 bis 1,0 %, W: 0 bis 2,0 %, V: 0 bis 1,0 % sowie Rest Eisen und unvermeidbare Verunreinigungen verwendet, mit der Maßgabe, dass der Nickel-Gehalt in Gew.-% Ni% und der Mangan-Gehalt in Gew.-% Mn% die folgende Bedingung erfüllen: $Ni % + Mn % = 4,00 bis 8,00 % .$

Der in Schritt (a) des erfindungsgemäßen Verfahrens bereitgestellte Stahl ist dabei so legiert und lässt sich so verarbeiten, dass das Gefüge der äußeren Hülle des Druckbehälters, d.h. das restlichen Stahlgefüge des Druckbehälters abseits der austenitischen Innenseite, einen Restaustenitgehalt von weniger als 10 Vol.% bezogen auf das gesamte Gefüge der äußeren Hülle des Druckbehälters, aufweist. Dabei gehören zu den herstellungsbedingt unvermeidbaren Verunreinigungen des in Schritt (a) des erfindungsgemäßen Verfahrens bereitgestellten Stahls alle Elemente, die in Bezug auf die hier interessierenden Eigenschaften in legierungstechnisch unwirksamen Mengen vorhanden sind. Insbesondere gehören zu den unvermeidbaren Verunreinigungen auch Gehalte an Cu bis 0,3 Gew.-%, Al bis 0,05 Gew.-%, Sn bis 0,3 Gew.-%, Zn bis 0,3 Gew.-%, Ti bis 0,1 Gew.-%, V bis 0,1 Gew.-%, Nb bis 0,1 Gew.-% und Seltene Erden bis 0,1 Gew.-%. Gemäß einer bevorzugten Ausführungsform beträgt der Gesamtgehalt an Verunreinigungen im in Schritt (a) des erfindungsgemäßen Verfahrens bereitgestellten Stahl weniger als 2 Gew.-%. Unter dem Gesamtgehalt an Verunreinigungen ist die Summe der einzelnen als unvermeidbare Verunreinigungen betrachteten Legierungselemente zu verstehen.

Ein Druckbehälter, der aus dem in Schritt (a) des erfindungsgemäßen Verfahrens bereitgestellten Stahl hergestellt wurde, zeichnet sich somit dadurch aus, dass dieser in der äußeren Hülle des Druckbehälters, d.h. dem restlichen Stahlgefüge des Druckbehälters abseits der austenitischen Innenseite, ein zu höchstens 10 Vol.% aus Restaustenit bestehendes Gefüge besitzt. Das übrige Gefüge wird von Martensit eingenommen.

Mit dem in Schritt (a) des erfindungsgemäßen Verfahrens bereitgestellten Stahl zu Grunde liegenden Legierungskonzept gelingt es die Martensitstarttemperatur Mₛ derart einzustellen, dass der Restaustenitgehalt von höchstens 10 Vol.% im Gefüge der äußeren Hülle des Druckbehälters sicher erreicht wird, während durch die thermochemische Behandlung gemäß Schritt (c) des erfindungsgemäßen Verfahrens eine ausreichend geringe Martensitstarttemperatur Mₛ* nach der thermochemischen Behandlung von unter -20°C eingestellt werden kann. Dies gelingt dadurch, dass die Legierungselemente und deren Gehalte bei dem im erfindungsgemäßen Verfahren bereitgestellten Stahl wie folgt ausgewählt sind:
Kohlenstoff ("C") ist im erfindungsgemäß zu verwendenden Stahl in Gehalten von 0,15 - 0,30 Gew.-% enthalten, um durch Karbidbildung zur Steigerung der Festigkeit und Verschleißbeständigkeit des Werkstoffs beizutragen und die Martensitstarttemperatur zu senken. Dieser Effekt setzt insbesondere ab einem Gehalt von mindestens 0,16 Gew.-% C, insbesondere mindestens 0,17 Gew.-% C, ein. Durch die Begrenzung des C-Gehalts auf höchstens 0,30 Gew.-%, insbesondere höchstens 0,28 Gew.-%, wird dabei erreicht, dass der Stahl trotz seiner maximierten Festigkeit gute Dehnungs- und Zähigkeitseigenschaften besitzt. Eine optimierte Wirkung der Anwesenheit von C im gemäß dem erfindungsgemäßen Verfahren bereitgestellten Stahl kann dadurch erreicht werden, dass der C-Gehalt auf 0,17 - 0,27 Gew.-% eingestellt wird.

Silizium ("Si") steigert die Durchvergütbarkeit des Stahls, vermindert gleichzeitig aber dessen Zähigkeit. Der Si-Gehalt eines nach dem erfindungsgemäßen Verfahren bereitgestellten Stahls ist deshalb auf 1,00 Gew.-%, insbesondere 0,50 Gew.-%, beschränkt. Gleichzeitig tragen Si-Gehalte bis zu dieser Obergrenze zur Erhöhung der Festigkeit durch Mischkristallverfestigung bei. Um die vorteilhaften Wirkungen von Si im erfindungsgemäß zu verwendenden Stahl besonders sicher nutzen können, ist der Si-Gehalt daher vorzugsweise auf mindestens 0,10 Gew.-%, insbesondere mindestens 0,12 Gew.-%, eingestellt.

Mangan ("Mn") ist in Gehalten von 3,75 - 7,00 Gew.-% im nach dem erfindungsgemäßen Verfahren bereitgestellten Stahl vorhanden, um die Durchvergütbarkeit zu steigern und die Martensitstarttemperatur zu senken. Ein Mindestgehalt von 3,75 Gew.-% Mn ist erforderlich, damit diese Effekte erreicht werden. Sollen diese Effekte besonders sicher erreicht werden, so kann ein Mn-Gehalt von mindestens 3,80 Gew.-% vorgesehen werden. Zu hohe Mn-Gehalte würden zu einer zu starken Absenkung der Martensitstarttemperatur und damit zu einem unerwünscht hohen Restaustenitgehalt bei Raumtemperatur führen, wodurch die Festigkeit des Stahls negativ beeinträchtigt wird. Daher ist der Mn-Gehalt auf höchstens 7,00 Gew.-%, insbesondere höchstens 6,70 Gew.-%, beschränkt.

Optional vorhandene Gehalte an Ni von bis zu 2,00 Gew.-%, insbesondere von bis zu 1,80 Gew.-%, verbessern die Zähigkeit des erfindungsgemäß zu verwendenden Stahls durch Stabilisierung des Austenits. Falls dieser Effekt genutzt werden soll, tritt er ab einem Ni-Gehalt von mindestens 0,05 Gew.-%, insbesondere mindestens 0,10 Gew.-%, ein.

Ebenso optional vorhandene Gehalte an Chrom ("Cr") von bis zu 4,00 Gew.-% erhöhen die Durchvergütbarkeit des Stahls und tragen durch die Bildung von zusätzlichen Karbidausscheidungen in der durch die thermochemische Behandlung erzeugten austenitischen Sperrschicht zu einer weiter verbesserten Wasserstoff-Sperrwirkung dieser Schicht bei. Hierzu können beispielsweise mindestens 0,05 Gew.-% oder mindestens 0,08 Gew.-% Cr vorgesehen sein. Eine optimale Wirkung der Anwesenheit von Cr ergibt sich bei einem Cr-Gehalt von mindestens 0,09 Gew.-%. Oberhalb von 4,00 Gew.-% liegende Cr-Gehalte würden die Legierungskosten erhöhen, obwohl bei gegebener Wandstärke eines Tanks die Durchvergütbarkeit sichergestellt ist. Um dies sicher zu vermeiden, kann der Cr-Gehalt auf bis zu 3,00 Gew.-% beschränkt werden.

Molybdän ("Mo") ist im nach dem erfindungsgemäßen Verfahren bereitgestellten Stahl optional in Gehalten von bis zu 1,0 Gew.-% vorhanden, um die Durchvergütbarkeit des Stahls zu erhöhen. Diese Wirkung tritt insbesondere dann ein, wenn mindestens 0,01 Gew.-% im Stahl vorhanden sind. Bei Gehalten von mehr als 1,0 Gew.-% tritt bezogen auf die hier im Mittelpunkt stehende Nutzung des erfindungsgemäß zu verwendenden Stahls keine wirtschaftlich vertretbare weitere Steigerung der positiven Wirkung von Mo mehr ein. Durch die Begrenzung des Mo-Gehalts auf 1,0 Gew.-% wird die Bildung einer molybdänreichen Karbidphase begrenzt, welche die Zähigkeitseigenschaften negativ beeinflussen würde. Optimale Wirkungen von Mo im erfindungsgemäß zu verwendenden Stahl können erwartet werden, wenn der Mo-Gehalt mindestens 0,02 Gew.-% beträgt. Als besonders effektiv haben sich dabei Mo-Gehalte von höchstens 0,80 Gew.-% oder höchstens 0,60 Gew.-% erwiesen.

Wolfram ("W") ist in dem nach dem erfindungsgemäßen Verfahren bereitgestellten Stahl optional in Gehalten bis zu 2,0 Gew.-%, insbesondere bis zu 1,5 Gew.-%, vorzugsweise bis zu 1,0 Gew.-%, vorhanden, um die Durchvergütbarkeit. Sollen diese Effekte besonders sicher erreicht werden, so kann ein W-Gehalt von mindestens 0,10 Gew.-%, vorzugsweise mindestens 0,50 Gew.-% im Stahl eingestellt werden.

Ebenso optional vorhandene Gehalte an Vanadium ("V") von bis zu 1,0 Gew.-% tragen durch die Bildung von zusätzlichen Karbidausscheidungen zur Festigkeit des äußeren Mantels bei. Hierzu können beispielsweise mindestens 0,08 Gew.-% V vorgesehen sein. Eine optimale Wirkung der Anwesenheit von V ergibt sich bei einem V-Gehalt von mindestens 0,10 Gew.-%. Oberhalb von 1,0 Gew.-% liegende V-Gehalte würden zu groben Karbiden, verminderter Zähigkeit und hohen Legierungskosten führen. Um dies sicher zu vermeiden, kann der V-Gehalt auf bis zu 0,50 Gew.-% beschränkt werden.

Eine für die erfindungsgemäßen Zwecke besonders geeignete Stahllegierung besteht demnach entsprechend den voranstehenden Erläuterungen aus (in Gew.-%) 0,16 - 0,28 % C, 0,12 - 0,50 % Si, 3,80 - 6,70 % Mn, 0,05 - 3,00 % Cr, 0,01 - 0,60 % Mo, 0,10 - 1,0 % W, 0,05 - 1,80 % Ni, 0,08-0,50 % V, Rest Eisen und unvermeidbare Verunreinigungen, für die auch hier die oben bereits diesbezüglich gegebenen Erläuterungen gelten.

Das erfindungsgemäße Verfahren sieht in Schritt (b) die Fertigung der Geometrie des Druckbehälters mit einer Innenseite und einer Außenseite vor. Zur Fertigung der Geometrie des Druckbehälters können die dem Fachmann bekannten üblichen Fertigungsverfahren, wie Warmfließpressen von Butzen, zum Einsatz kommen. Beispielsweise kann die Geometrie des Druckbehälters durch Blechwalzen und Längsnahtschweißen erhalten werden, wegen der Schweißverbindung ist das nicht das bevorzugte Verfahren. Die Innenseite des Druckbehälters stellt dabei die Seite dar, die nach der Fertigung der Geometrie des Druckbehälters innen zu liegen kommt und in der fertigen Anwendung in Kontakt zum Wasserstoff steht. Die Außenseite des Druckbehälters ist die Seite des Druckbehälters, die nach der Fertigung der Geometrie des Druckbehälters außen zu liegen kommt und in der fertigen Anwendung in Kontakt zur Atmosphäre (Luft) steht.

Gemäß Schritt (c) des erfindungsgemäßen Verfahrens erfolgt eine thermochemische Behandlung der Innenseite des Druckbehälters durch Aufkohlen oder Carbonitrieren auf einen C-Gehalt zwischen 0,85 und 2,00 Gew.-%, vorzugsweise zwischen 0,90 und 2,00 Gew.-%. Dabei wird der Druckbehälter für das Durchführen der thermochemischen Behandlung mit einem Medium gefüllt, das Kohlenstoff und optional zusätzlich Stickstoff enthält. Die Dauer der thermochemischen Behandlung während der die Innenseite des Druckbehälters unter dem Medium gehalten wird, wird in an sich bekannter Weise in Abhängigkeit von der Größe der zu behandelnden Fläche sowie unter Berücksichtigung des jeweils eingesetzten Mediums und der Temperatur, bei der die thermochemischen Behandlung durchgeführt wird, so gewählt, dass eine austenitische Sperrschicht mit einem innerhalb der erfindungsgemäßen Vorgaben liegenden C-Gehalt zwischen 0,85 und 2,00 Gew.-%, vorzugsweise 0,90 und 2,00 Gew.-%, erreicht wird.

In der Praxis liegt die Temperatur, bei dem das Stahlbauteil während der thermochemischen Behandlung gemäß Schritt (c) gehalten wird, folglich bei Temperaturen, die für eine Austenitisierung des Stahls ausreichend sind. Dies sind typischerweise Temperaturen T_{TB} zwischen 875 und 1050°C. Durch die Wahl höherer Temperaturen kann die thermochemische Behandlung beschleunigt und dementsprechend die für die erforderliche Aufkohlung auf einen C-Gehalt zwischen 0,85 und 2,00 %, vorzugsweise 0,90 und 2,00 Gew.-%, benötigte Dauer verkürzt werden.

Die Dauer t_{TB} für die thermochemische Behandlung gemäß Schritt (c) des erfindungsgemäßen Verfahrens beträgt vorzugsweise unter 8 h. In dieser Zeit stellt sich bei den genannten Bedingungen (T_{TB},) nicht nur der gewünschte C-Gehalt ein, sondern auch die Ausbildung einer bis zu 1 mm dicken austenitischen Sperrschicht ist gewährleistet. Es hat sich für die erfindungsgemäßen Zwecke als besonders vorteilhaft erwiesen, wenn die Dicke der austenitischen Sperrschicht dem 0,05 bis 0,25-fachen der Wandstärke des Druckbehälters entspricht.

Gemäß Schritt (d) des erfindungsgemäßen Verfahrens erfolgt nach der thermochemischen Behandlung ein Abschrecken des Druckbehälters mit einer Abkühlgeschwindigkeit > 30 °C/s. Dabei ist die Abkühlgeschwindigkeit derart eingestellt, dass sich einerseits in der durch das Carburieren oder Carbonitrieren erhaltenen austenitischen Sperrschicht härtesteigernde Ausscheidungen bilden und sich im Gefüge der äußeren Hülle des Druckbehälters, d.h. im restlichen Stahlgefüge des Druckbehälters abseits der austenitischen Sperrschicht auf der Innenseite, ein Restaustenitgehalt von weniger als 10 Vol.% bezogen auf das gesamte Gefüge der äußeren Hülle des Druckbehälters einstellt. Besonders sicher wird dies erreicht, wenn die Abkühlgeschwindigkeit > 30 °C/s, insbesondere > 90 °C/s, beträgt.

An das Abschrecken schließt sich im erfindungsgemäßen Verfahren gemäß Schritt (e) ein Anlassen des Druckbehälters bei einer Temperatur zwischen 200 °C und 500 °C für eine Dauer t_{Anl} > 15 min an. Durch ein solches Anlassen wird die Zähigkeit des äußeren Mantels erhöht und damit die Gefahr durch Risswachstum vermindert.

Das Abschrecken und Anlassen gemäß den Schritten (d) und (e) des erfindungsgemäßen Verfahrens führt nicht zu einer Gefügeumwandlung der in Schritt (c) des erfindungsgemäßen Verfahrens eingestellten austenitischen Sperrschicht, so dass diese auch nach dem Anlassen und Abkühlen auf Raumtemperatur erhalten bleibt.

Es versteht sich von selbst, dass sich an Schritt (e) des erfindungsgemäßen Verfahrens optional die Endfertigung des Druckbehälters anschließt. Bei der Endfertigung werden beispielsweise Gewinde für Ventile und finale Geometrie durch Umformung oder mechanische Bearbeitung am Druckbehälter erzeugt.

Das erfindungsgemäße Verfahren erlaubt überraschend die Verwendung des in Schritt (a) genannten Wasserstoff-empfindlichen Stahls zur Herstellung von Druckbehältern für Wasserstoff. Die für den in Schritt (a) des erfindungsgemäßen Verfahrens bereitgestellten Stahl oben in diesem Zusammenhang bereits beschriebenen bevorzugten Ausführungsformen gelten gleichermaßen für die erfindungsgemäße Verwendung des Stahls zur Herstellung von Druckbehältern für Wasserstoff.

Durch Anwendung des voranstehend erläuterten erfindungsgemäßen Verfahrens kann ein erfindungsgemäßer Druckbehälter für Wasserstoff erzeugt werden, der sich durch eine vergleichbare Beständigkeit gegenüber Wasserstoffversprödung sowie eine vergleichbare Festigkeit auszeichnet, wie Druckbehälter aus Wasserstoff, die aus faserverstärktem Kunststoff oder aus mit Kunststoff beschichtetem Stahl gefertigt sind. Im Unterschied zu den aus dem Stand der Technik bekannten Druckbehältern lassen sich die durch das erfindungsgemäße Verfahren erhältlichen Druckbehälter einfach wiederverwerten. Durch die Abwesenheit anderer Werkstoffe, wie Kunststoff oder Faserverstärkung, lassen sich die erfindungsgemäßen Druckbehälter einfach Einschmelzen und der Wiederverwertung zuführen.

Die erfindungsgemäßen Druckbehälter sind aufgrund ihrer vorteilhaften Eigenschaften für die Verwendung für Kraftfahrzeuge und Eisenbahnen geeignet.

Nachfolgend wird die Erfindung anhand von Figuren und Ausführungsbeispielen näher erläutert.
- **Fig. 1**:: Zustand des Druckbehälters zu Beginn des Aufkohlungsvorgangs
- **Fig. 2**:: Zustand des Druckbehälters nach dem Anlassen bei Raumtemperatur

Figur 1 ist eine schematische Darstellung eines Schnitts durch einen Druckbehälter 1 mit einer Innenseite 2 und einer Außenseite 3 zu Beginn des Aufkohlungsvorgangs beim Aufkohlen oberhalb der Austenitisierungstemperatur des Grundwerkstoffs zu entnehmen. Dabei ist das Gefüge des Druckbehälters vollständig austenitisch.

Figur 2 ist eine schematische Darstellung eines Schnitts durch einen Druckbehälter 1 nach Durchlaufen des erfindungsgemäßen Verfahrens, d.h. nach dem Anlassen, bei Raumtemperatur zu entnehmen. Das Gefüge des Druckbehälters weist auf der Innenseite 2 eine austenitische Sperrschicht auf, während das restliche Gefüge des Druckbehälters überwiegend martensitisch ist.

### Beispiele

Es sind sechzehn Stahlschmelzen V1 bis V16 in einem Induktionsofen erschmolzen worden, deren Zusammensetzung in Tabelle 1 angegeben ist. Dabei handelt es sich bei den Stahlschmelzen V13 und V14 um nicht erfindungsgemäße Stahlschmelzen.

Aus diesen Stahlschmelzen wurden Bleche mit einer Dimension von 30 mm x 60 mm x 1 m gewalzt. Für die Bestimmung der Martensitstarttemperatur in der Ursprungszusammensetzung Mₛ, d.h. vor der thermochemischen Behandlung, wurden aus diesen Blechen Proben mit einer Dimensionierung von 9 mm Länge und 4 mm Dicke hergestellt und die Martensitstarttemperatur mittels Dilatometer durch Längenänderung gemäß SEP 1681, 3. Ausgabe (Juli 2019) bestimmt. Die Ergebnisse dieser Bestimmung finden sich in Tabelle 1.

Die thermochemische Behandlung durch Aufkohlung erfolgte an 5 mm dicken Proben mit angepassten Kohlenstoff-Pegel des Aufkohlungsmittels (Kohlungsgranulat) bei 960 °C für 72 h. Die Proben wurden mit einer Geschwindigkeit von 180 °C/s auf Raumtemperatur abgeschreckt.

Im Anschluss wurden die Proben zu 4 mm dicken Proben mit 9 mm Länge verarbeitet, um die Martensitstarttemperatur an den thermochemisch behandelten Proben Mₛ* mittels Dilatometer durch Längenänderung gemäß SEP 1681, 3. Ausgabe (Juli 2019) zu ermitteln. Der Kohlenstoffgehalt dieser Proben nach der thermochemischen Behandlung C* wurde ebenfalls bestimmt und ist Tabelle 1 zu entnehmen.

Tabelle 1 ist zu entnehmen, dass die Proben aus den nicht erfindungsgemäßen Stahlschmelzen V13 und V14 eine zu geringe Ms-Temperatur vor der thermochemischen Behandlung aufweisen und damit zu einem zu hohen Restaustenitgehalt im fertigen Druckbehälter führen würden, so dass eine ausreichende Festigkeit des Druckbehälters nicht gewährleistet werden kann. Die Probe aus der nicht erfindungsgemäßen Stahlschmelze V02 weist hingegen auch nach der thermochemischen Behandlung aufgrund des nach der Aufkohlung mit 0,79 Gew.-% zu niedrig liegenden Kohlenstoffgehalts eine zu hohe Ms-Temperatur nach der thermochemischen Behandlung auf, d.h. die gebildete austenitische Sperrschicht eines daraus gebildeten Druckbehälters wäre nicht ausreichend stabil und würde bereits bei Raumtemperatur in Martensit umwandeln, so dass eine ausreichende Diffusionssperrwirkung gegenüber Wasserstoff nicht erreicht werden kann.

Im Gegensatz dazu, weisen die Proben aus den erfindungsgemäßen Stahlschmelzen die erfindungsgemäß gewünschten Eigenschaften auf, d.h. bei der Herstellung eines Druckbehälters wird aufgrund der niedrigen Ms-Temperatur nach der thermochemischen Behandlung Ms* eine ausreichend stabile austenitische Sperrschicht gebildet.

**Tabelle 1**

| **Leg.** | **C [%]** | **Si [%]** | **Mn [%]** | **Cr [%]** | **Mo [%]** | **W [%]** | **Ni [%]** | **V [%]** | **Ms [°C]** | **C* [%]** | **Ms* [°C]** |
|---|---|---|---|---|---|---|---|---|---|---|---|
| **V01** | 0,21 | 0,16 | 6,55 | 0,10 | 0,02 | Sp. | 0,11 | Sp. | 243 | 1,00 | -90 |
| **V02** | 0,25 | 0,25 | 3,92 | 0,10 | 0,02 | Sp. | 1,51 | Sp. | 231 | **0,79** | 35 |
| **V03** | 0,25 | 0,25 | 3,92 | 0,10 | 0,02 | Sp. | 1,52 | Sp. | 231 | 1,04 | -33 |
| **V04** | 0,24 | 0,25 | 4,03 | 2,89 | 0,02 | Sp. | 1,31 | Sp. | 182 | 0,91 | -48 |
| **V05** | 0,24 | 0,25 | 4,03 | 2,89 | 0,02 | Sp. | 1,31 | Sp. | 182 | 1,03 | -65 |
| **V06** | 0,26 | 0,22 | 4,20 | 0,20 | 0,10 | Sp. | 1,55 | Sp. | 217 | 0.99 | -42 |
| **V07** | 0,26 | 0,22 | 4,20 | 0,20 | 0,10 | Sp. | 1,55 | Sp. | 217 | 1,21 | -110 |
| **V08** | 0,18 | 0,30 | 3,90 | 0,15 | 0,50 | Sp. | 1,47 | Sp. | 253 | 0,95 | -19 |
| **V09** | 0,18 | 0,30 | 3,90 | 0,15 | 0,50 | Sp. | 1,47 | Sp. | 253 | 1,12 | -76 |
| **V10** | 0,22 | 0,35 | 5,21 | 0,14 | 0,03 | Sp. | 1,03 | Sp. | 208 | 0,95 | -51 |
| **V11** | 0,22 | 0,35 | 5,21 | 0,14 | 0,03 | Sp. | 1,03 | Sp. | 208 | 1,05 | -86 |
| **V13** | **0,35** | 0,24 | 4,48 | 0,15 | 0,03 | Sp. | 1,51 | Sp. | 176 | 1,00 | -51 |
| **V14** | **0,45** | 0,26 | 4,48 | 0,10 | 0,02 | Sp. | 1,62 | Sp. | 140 | 1,10 | -85 |
| **V15** | 0,20 | 0,24 | 4,02 | 0,12 | 0,02 | 0,94 | 1,62 | Sp. | 240 | 1,07 | -33 |
| **V16** | 0,25 | 0,26 | 4,29 | 0,13 | 0,02 | Sp. | 1,53 | 0,16 | 217 | 1,12 | -83 |

| | | | | | | | | | | | |
|---|---|---|---|---|---|---|---|---|---|---|---|
| Angaben in Gew.-%, Rest Fe und unvermeidbare Verunreinigungen; C* = C-Gehalt nach thermochemischer Behandlung, Ms* = Martensitstarttemperatur nach thermochemischer Behandlung, Sp. = Spuren; Unterstrichene und Fett markierte Zahlenangaben sind nicht erfindungsgemäß | | | | | | | | | | | |

## Patentansprüche

1. Verfahren zur Herstellung eines Druckbehälters für Wasserstoff, umfassend die folgenden Schritte:
(a) Bereitstellen eines Stahls mit der chemischen Zusammensetzung, in Gew.-%:
C: 0,15 bis 0,30%,
Si: 0,10 bis 1,00 %,
Mn: 3,75 bis 7,00 %,
Ni: 0 bis 2,00 %,
Cr: 0 bis 4,00 %,
Mo: 0 bis 1,0 %,
W: 0 bis 2,0 %,
V: 0 bis 1,0 %,
Rest Eisen und unvermeidbare Verunreinigungen,
wobei die Summe Ni% + Mn% 4,00 bis 8,00 Gew.-% beträgt,
(b) Fertigung der Geometrie des Druckbehälters mit einer Innenseite und einer Außenseite,
(c) Thermochemische Behandlung der Innenseite des Druckbehälters durch Aufkohlen oder Carbonitrieren auf einen C-Gehalt zwischen 0,85 und 2,00 Gew.-% und
(d) Abschrecken des Druckbehälters mit einer Abkühlgeschwindigkeit > 30 °C/s,
(e) Anlassen des Druckbehälters bei einer Temperatur zwischen 200 °C und 500 °C für eine Dauer t_{Anl} > 15 min.

2. Verfahren nach Anspruch 1, **dadurch gekennzeichnet, dass** der Stahl 0,10 bis 0,25% Si aufweist.

3. Verfahren nach Anspruch 1 oder 2, **dadurch gekennzeichnet, dass** das Anlassen des Druckbehälters gemäß Schritt (e) für eine Dauer von höchstens 2 h erfolgt.

4. Verfahren nach einem der vorhergehenden Ansprüche, **dadurch gekennzeichnet, dass** die thermochemische Behandlung in Schritt (c) bei einer Temperatur zwischen 875 und 1050°C erfolgt.

5. Verfahren nach einem der vorhergehenden Ansprüche, **dadurch gekennzeichnet, dass** die thermochemische Behandlung für eine Dauer t_{TB} < 8 h erfolgt.

6. Verfahren nach einem der vorhergehenden Ansprüche, **dadurch gekennzeichnet, dass** der Stahl 0,16 bis 0,30 Gew.-% C aufweist.

7. Verfahren nach einem der vorhergehenden Ansprüche, **dadurch gekennzeichnet, dass** der Stahl 3,80 bis 6,70 Gew.-% Mn aufweist.

8. Verfahren nach einem der vorhergehenden Ansprüche, **dadurch gekennzeichnet, dass** der Stahl 0,05 bis 1,80 Gew.-% Ni aufweist.

9. Verfahren nach einem der vorhergehenden Ansprüche, **dadurch gekennzeichnet, dass** die Martensitstarttemperatur Mₛ des in Schritt (a) bereitgestellten Stahls mindestens 180°C beträgt.

10. Verfahren nach einem der vorhergehenden Ansprüche, **dadurch gekennzeichnet, dass** der Stahl 0,05 bis 3,00 Gew.-% Cr aufweist.

11. Verfahren nach einem der vorhergehenden Ansprüche, **dadurch gekennzeichnet, dass** die thermochemische Behandlung in Schritt (c) derart erfolgt, dass sich eine austenitische Randzone einstellt, die dem 0,05 bis 0,25-fachen der Nennwandstärke des Druckbehälters entspricht.

12. Verfahren nach einem der vorhergehenden Ansprüche, **dadurch gekennzeichnet, dass** das Aufkohlen oder Carbonitrieren in Schritt c) auf einen C-Gehalt zwischen 0,90 und 2,00 Gew.-% erfolgt.

13. Verwendung eines Stahls mit der chemischen Zusammensetzung, in Gew.-%:
C: 0,15 bis 0,30 %,
Si: 0,10 bis 1,00 %,
Mn: 3,75 bis 7,00 %,
Ni: 0 bis 2,00 %,
Cr: 0 bis 4,00 %,
Mo: 0 bis 1,0 %,
W: 0 bis 2,0 %,
V: 0 bis 1,0 %,
Rest Eisen und unvermeidbare Verunreinigungen,
wobei die Summe Ni% + Mn% 4,00 bis 8,00 % beträgt,
zur Herstellung von Druckbehältern für Wasserstoff.

14. Druckbehälter für Wasserstoff, hergestellt nach einem Verfahren gemäß der Ansprüche 1 bis 12.

15. Verwendung eines Druckbehälters für Wasserstoff gemäß Anspruch 14 für Kraftfahrzeuge und Eisenbahnen.
